# FASCICULE DE BREVET EUROPEEN

(11) **EP 0 885 313 B1**
(45) Date de publication et mention de la délivrance du brevet: **24.10.2001**
(21) Numéro de dépôt: 97934581.6
(22) Date de dépôt: 17.07.1997
(51) Int. Cl.: C22C 33/02, C22C 38/30

(54) **ACIER A COUPE RAPIDE**
SCHNELLARBEITSSTAHL
HIGH-SPEED STEEL

(30) Priorité: 19.07.1996 FR 9609080
(43) Date de publication de la demande: 23.12.1998
(73) Titulaire: Thyssen France S.A., 78310 Maurepas Cedex (FR)
(72) Inventeur: ADRIEN, Jacques, F-78150 Le Chesnay (FR); REMI, Bertrand, F-78490 Les Mesnuls (FR)
(74) Mandataire: Boivin, Claude
(86) Numéro de dépôt international: FR9701328
(87) Numéro de publication internationale: WO9803692

(56) Documents cités:
- EP-A- 0 377 307
- GB-A- 781 083
- US-A- 3 150 444
- US-A- 5 403 372

## Description

Comme les industries de l'aviation, de l'armement et les industries associées usinent des matériaux ayant une résistance mécanique toujours plus grande, il est évident qu'on a besoin d'un acier à coupe rapide très dur qui, par la métallurgie des poudres, possède une ténacité élevée en offrant une résistance des arêtes de coupe positive de très haut niveau.

La présente invention a pour but de réaliser un acier à coupe rapide élaboré en partant de la métallurgie des poudres, extrêment dur, qui présente une dureté Rockwell à l'échelle "C" entre 68 et 70 Rc.

Cet acier, obtenu à partir d'une poudre pré-alliée, agglomérée, est caractérisé en ce que l'alliage a la composition suivante :

| Pourcentages en valeur pondérale | | |
|---|---|---|
| | Fourchette préférée | Fourchette large |
| Manganèse | 0,20-0,40 | < 1% |
| Silicium | 0,20-0,40 | < 1% |
| Chrome | 4,50-5 | 4,50-6,45% |
| Molybdène | 4,50-5 | 4-6% |
| Vanadium | 6,10 - 6,50 | 6,10 - 6,50 |
| Tungstène | 18,20 - 18,70 | 18,20 - 18,70 |
| Soufre | ≤ 0,015% | ≤ 0,20% |
| Phosphore | ≤ 0,020% | ≤ 0,030% |
| Oxygène | ≤ 100ppm | ≤ 100ppm |
| Cobalt | 5,40 - 6,20% | 5 - 7 % |
| Azote | 0,050 - 0,080% | 0,050 - 0,080% |
| Aluminium | < 0,015% | ≤ 0,020% |
| Carbone | 1,83 - 1,90% | 1,80 - 1,95% |

Le complément étant du fer plus les impuretés caractéristiques de la pratique de la fabrication du métal, ledit acier ayant une dispersion essentiellement composée de carbures du type MC de vanadium. L'acier selon la présente invention présente une ténacité remarquable, due en grande partie à une répartition de carbures primaires remarquable, associée à une très bonne dureté à chaud. En plus de la dureté, de la dureté à chaud, de la résistance à l'usure, d'une ténacité exceptionnelle la famille d'aciers de la présente invention offre une aptitude particulière à la mise en forme d'outils : usinabilité, trempabilité, moulabilité.
Le document US - 5403372 décrit un alliage qui a une composition voisine mais dont la teneur en carbone est comprise entre 2 et 2,5% . Au contraire dans l'alliage selon l'invention, la teneur en carbone est limitée à 1,95%.

La relation stoechiométrique pour la formation du carbure de vanadium (type MC cubique à face centrée) est de 1% de vanadium pour 0, 20% de carbone. La teneur en carbone de l'acier est équilibrée avec ses teneurs en vanadium, en chrome, en molybdène et en tungstène pour fournir suffisamment de carbone et permettre ainsi d'être traitée thermiquement de façon à obtenir une dureté de 66 Hrc.
L'acier, pour outils de mise en forme, selon l'invention présente une combinaison de qualités : résistance à l'usure, dureté à chaud, caractérisée par l'essai de capacité de coupe Mathon, ténacité qui ne pouvait être obtenue jusqu'à présent.
La ténacité est déterminée par une mesure suivant l'essai Charpy désigné dans la norme ASTM-23-92 et 23-93. Une éprouvette de référence 10x10x55mm est traitée à 1.160° C, arrêt à l'huile ou arrêt isotherme à 560° C suivi de trois revenus de une heure à 560°C; elle présente alors une ténacité supérieure à 40 J/cm². La capacité de coupe est caractérisée par l'essai MATHON (défini dans la norme AFNOR A.03.654).

## Revendications

1. Acier obtenu par la métallurgie des poudres, formée à partir d'une poudre pré-alliée de haute pureté, agglomérée, densifiée,
**caractérisé en ce que** l'acier a la composition pondérale suivante :
| | |
|---|---|
| Manganèse | <1% |
| Silicium | <1% |
| Chrome | 4,50 - 6,45% |
| Molybdène | 4 - 6% |
| Vanadium | 6,10 - 6,50% |
| Tungstène | 18,20 - 18,70% |
| Soufre | ≤ 0,020% |
| Phosphore | ≤ 0,030% |
| Oxygène | ≤ 100ppm |
| Cobalt | 5 - 7% |
| Azote | 0,050 - 0,080% |
| Aluminium | ≤ 0,020 % |
| Carbone | 1,80 - 1,95% |
Le complément étant du fer plus les impuretés caractéristiques de la pratique de la fabrication de l'acier, ledit acier ayant une dispersion essentiellement de carbures du type MC de vanadium.

2. Acier selon la revendication 1,
**caractérisé en ce que** l'alliage a la composition générale suivante :
| | |
|---|---|
| Manganèse | 0,20 - 0,40 % |
| Silicium | 0,20 - 0,40 % |
| Chrome | 4,50 - 5 % |
| Molybdène | 4,50 - 5 % |
| Vanadium | 6,10 - 6,50 % |
| Tungstène | 18,20 - 18,70% |
| Soufre | ≤ 0,015% |
| Phosphore | ≤ 0,020% |
| Oxygène | ≤ 100ppm |
| Cobalt | 5,40 - 6,20 % |
| Azote | 0,050 - 0,080 % |
| Aluminium | < 0,015 % |
| Carbone | 1,83 - 1,90% |

## Patentansprüche

1. Durch Pulvermetallurgie erzeugter Stahl, der, ausgehend von einem vorlegierten, agglomerierten und verdichteten Pulver hoher Reinheit, hergestellt ist, **dadurch gekennzeichnet, daß** der Stahl gewichtsmäßig die folgende Zusammensetzung aufweist:
| | |
|---|---|
| Mangan | < 1 % |
| Silizium | < 1 % |
| Chrom | 4,50 - 6,45 % |
| Molybdän | 4 - 6 % |
| Vanadium | 6,10 - 6,50 % |
| Wolfram | 18,20 - 18,70 % |
| Schwefel | ≤ 0,020 % |
| Phosphor | ≤ 0,030 % |
| Sauerstoff | ≤ 100 ppm |
| Kobalt | 5 - 7 % |
| Stickstoff | 0,050 - 0,080 % |
| Aluminium | ≤ 0,020 % |
| Kohlenstoff | 1,80 - 1,95 % , |
wobei der Rest Eisen zusammen mit den für die Praxis der Stahlherstellung charakteristischen Verunreinigungen ist, und daß der besagte Stahl eine Dispersion von vor allem Vanadium-Carbiden vom MC-Typ enthält.

2. Stahl nach Anspruch 1, **dadurch gekennzeichnet, daß** die Legierung die folgende allgemeine Zusammensetzung aufweist:
| | |
|---|---|
| Mangan | 0,20 - 0,40 % |
| Silizium | 0,20 - 0,40 % |
| Chrome | 4,50 - 5 % |
| Molybdän | 4,50-5 % |
| Vanadium | 6,10 - 6,50 % |
| Wolfram | 18,20 - 18,70 % |
| Schwefel | < 0,015 % |
| Phosphor | < 0,020 % |
| Sauerstoff | < 100 ppm |
| Kobalt | 5,40 - 6,20 % |
| Stickstoff | 0,050 - 0,080 % |
| Aluminium | < 0,015 % |
| Kohlenstoff | 1,83 - 1,90 % |

## Claims

1. Steel produced via the metallurgy of powders, formed from a high-purity agglomerated densified pre-alloyed powder,
**characterised in that** the steel has the following weighted composition:
| | |
|---|---|
| Manganese | < 1 % |
| Silicon | < 1 % |
| Chromium | 4,50 - 6,45 % |
| Molybdenum | 4 - 6 % |
| Vanadium | 6,10 - 6,50 % |
| Tungsten | 18,20 - 18,70 % |
| Sulphur | ≤ 0,020 % |
| Phosphorus | ≤ 0,030 % |
| Oxygen | ≤ 100 ppm |
| Cobalt | 5 - 7 % |
| Nitrogen | 0,050-0,080 % |
| Aluminium | < 0,020 % |
| Carbon | 1,80 - 1,95 % |
As the complement is iron plus impurities characteristic of the practice of producing steel, said steel having a dispersion mainly composed of molybdenum Fe² Laves phase.

2. Steel according to claim 1,
**Characterised in that** the alloy has the general following composition:
| | |
|---|---|
| Manganese | 0,20-0,40 % |
| Silicon | 0,20-0,40 % |
| Chromium | 4,50 - 5 % |
| Molybdenum | 4,50 - 5 % |
| Vanadium | 6,10 - 6,50 % |
| Tungsten | 18,20 - 18, 70 % |
| Sulphur | ≤ 0,015 % |
| Phosphorus | ≤ 0,020 % |
| Oxygen | ≤ 100 ppm |
| Cobalt | 5,40 - 6,20 % |
| Nitrogen | 0,050 - 0,080 % |
| Aluminium | < 0,015 % |
| Carbon | 1,83 - 1,90 % |
